# EUROPÄISCHE PATENTSCHRIFT

(11) **EP 1 674 815 B1**
(45) Veröffentlichungstag und Bekanntmachung des Hinweises auf die Patenterteilung: **07.03.2007**
(21) Anmeldenummer: 04030220.0
(22) Anmeldetag: 21.12.2004
(51) Int. Cl.: F28F 19/02, F28F 9/18, C23C 28/00

(54) **Wärmetauscher zum Kühlen eines Feststoffpartikel enthaltenden heissen Gases**
Heat exchanger for cooling a particle laden hot gas
Echangeur de chaleur pour le refroidissement de gaz chargés de particules

(43) Veröffentlichungstag der Anmeldung: 28.06.2006
(73) Patentinhaber: Borsig GmbH, 13507 Berlin (DE)
(72) Erfinder: Bormann, Dieter, 12105 Berlin (DE); Birk, Carsten, 13409 Berlin (DE)
(74) Vertreter: Radünz, Ingo

(56) Entgegenhaltungen:
- EP-A- 0 567 674
- FR-A- 2 795 748
- US-A- 6 093 454
- PATENT ABSTRACTS OF JAPAN Bd. 018, Nr. 517 (C-1254), 29. September 1994 (1994-09-29) -& JP 06 173034 A (HIROYUKI YOSHIURA), 21. Juni 1994 (1994-06-21)

## Beschreibung

Die Erfindung betrifft einen Wärmetauscher zum Kühlen eines Feststoffpartikel enthaltenden heißen Gases mit den Merkmalen des Oberbegriffes des Anspruches 1.

Ein gattungsgemäßer Wärmetauscher ist aus der EP 0 567 674 B1 bekannt, der zur Kühlung von in einer Kohlevergasungsanlage erzeugtem Synthesegas dient. Bei dem bekannten Wärmetauscher ist die gaseintrittsseitige Rohrplatte zum Schutz gegen Erosion und Hochtemperaturkorrosion mit einer keramischen Schicht bedeckt. Die keramische Schicht besteht aus einzelnen nebeneinander angeordneten keramischen Tüllen, die im oberen Teil quaderförmige aneinander stoßende Außenkanten und im unteren Teil eine Öffnung aufweisen, die in die Wärmetauscherrohre hineinragt. Unter den Tüllen befindet sich auf der Rohrplatte, der Schweißnaht und den Rohreinläufen eine Schutzschicht aus metallischer Haftschicht und Keramikschicht. Diese Schutzschicht wird wirksam, wenn eine oder mehrere der Tüllen zerstört sind.

Der Erfindung liegt die Aufgabe zugrunde, den gattungsgemäßen Wärmetauscher einfacher und wirksamer gegen Erosion zu schützen.

Die Aufgabe wird bei einem gattungsgemäßen Wärmetauscher erfindungsgemäß durch die kennzeichnenden Merkmale des Anspruches 1 gelöst. Vorteilhafte Ausgestaltungen der Erfindung sind Gegenstand der Unteransprüche.

Die kombinierte Schutzschicht lässt sich im Verlauf eines Beschichtungsvorganges auf alle gefährdeten Bereiche aufbringen und bietet sowohl bei senkrechtem als auch bei schrägem Aufprall der Feststoffpartikel einen optimalen Erosionsschutz. Es hat sich überraschend gezeigt, dass eine metallische Schutzschicht bei Aufprallwinkeln der Feststoffpartikel von 90 Grad zur Rohrplatte erosionsbeständiger ist als eine keramische Schutzschicht. Jedoch zeigt eine keramische Schicht bei Aufprallwinkeln um 45 Grad zur Rohrplatte - also bei schrägem Aufprall z. B. auf die Schweißnaht - eine bessere Erosionsbeständigkeit als die metallische Schicht.

Ein Ausführungsbeispiel der Erfindung ist in der Zeichnung dargestellt und wird in Folgendem näher erläutert. Es zeigen:
- Fig. 1: den Längsschnitt durch den unteren Teil eines Wärmetauschers,
- Fig. 2: die Einzelheit Z nach Fig. 1,
- Fig. 3: eine Schutzschicht und
- Fig. 4: die Draufsicht auf eine Rohrplatte eines Wärmetauschers nach Fig. 1.

Von einem Wärmetauscher zur Kühlung von Spaltgas ist in Fig. 1 nur der eintrittsseitige Teil gezeigt. Der Wärmetauscher besteht aus einem Rohrbündel aus geraden Wärmetauscherrohren 1, die in jeweils einer Rohrplatte 2 zu beiden Seiten des Rohrbündels gehalten sind. Das Rohrbündel ist von einem äußeren Mantel 3 umschlossen, der zusammen mit den jeweiligen Rohrplatten 2 einen von siedendem und unter hohem Druck stehendem Wasser durchflossenen Innenraum begrenzt. An die Rohrplatte 2 schließt sich auf der gezeigten Gaseintrittsseite und auf der nicht gezeigten Gasaustrittsseite jeweils eine Endkammer 4 an, die mit einem Stutzen 5 zur Zuführung oder Abführung des Gases versehen ist. Die Endkammer 4 erweitert sich konisch ausgehend von dem Stutzen 5 auf den Durchmesser der Rohrplatte 2. Alle Teile des Wärmetauschers sind aus einem warmfesten Stahl gefertigt.

Die Rohrplatte 2 ist von Bohrungen 6 durchdrungen, in die jeweils konzentrisch eines der Wärmetauscherrohre 1 eingesetzt und durch eine Schweißnaht 7 mit der Rohrplatte 2 verschweißt ist (Fig. 2). Die Schweißnaht 7 setzt an der Innenkante des Wärmestauscherrohres an und ist als konkav gewölbte Kehlnaht ausgebildet. Das durch die Endkammer herangeführte, heiße Gas trifft auf die Rohrplatte 2 und strömt durch die Bohrungen 6 der Rohrplatte 2 entlang der Schweißnaht 7 in die Wärmetauscherrohre 1. Die von dem Gas mitgeführten Feststoffpartikel treffen senkrecht auf die Stirnseite der Rohrplatte 2 und schräg auf die Schweißnaht 7 und führen dort zu Erosion. Erosion tritt auch infolge von Verwirbelung in dem Einlaufbereich der Wärmetauscherrohre 1 auf. Zum Schutz gegen Erosion sind die Stirnseite der Rohrplatte 2, die Schweißnaht 7 an der Innenkante jedes Wärmetauscherrohres 1 und der Einlaufbereich 1a der Wärmetauscherrohre 1 mit einer dreilagigen Schutzschicht 8 überzogen.

Gemäß Fig. 3 besteht die Schutzschicht 8 aus einer auf die Oberfläche der Rohrplatte 2, der Schweißnaht 7 an der Innenkante jedes Wärmetauscherrohres 1 und der Innenseite jedes Wärmetauscherohres 1 im Einlaufbereich 1a aufgebrachten Haftschicht 9. Die Haftschicht 9 dient als Haftvermittler für die folgenden Schichten, die den eigentlichen Erosionsschutz bilden. Auf die Haftschicht 9 ist eine hochtemperatur- und erosionsbeständige Metallschicht 10 und auf die Metallschicht 10 ist eine hochtemperatur- und erosionsbeständige Keramikschicht 11 aufgebracht.

Die einzelnen Schichten werden durch Flammspritzen aufgetragen. Die Metallschicht 10 und die Haftschicht 9 bestehen jeweils aus einer Nickel-Basislegierung, die mit einem oder mehreren der Elemente Aluminium, Cer, Eisen, Molybdän und Silizium legiert ist. Die Keramikschicht 11 besteht aus mit Calcium stabilisiertem Zirkonoxid.

Die gesamte Schutzschicht 8 ist 0,5 bis 1,5 mm, vorzugsweise etwa 1 mm dick. Beispielsweise weist die Haftschicht 9 eine Dicke von etwa 0,1 bis 0,5 mm, vorzugsweise 0,2 mm, die Metallschicht 10 eine Dicke von etwa 0,2 bis 0,8 mm, vorzugsweise 0,4 mm, und die Keramikschicht 11 eine Dicke von etwa 0,1 bis 0,6 mm, vorzugsweise 0,3 mm, auf.

## Patentansprüche

1. Wärmetauscher zum Kühlen eines Feststoffpartikel enthaltenden heißen Gases bestehend aus Wärmetauscherrohren (1), die von dem zu kühlenden Gas durchströmt, von einem Mantel (3) umgeben und an den Enden über eine Schweißnaht (7) in Bohrungen (6) von jeweils einer Rohrplatte (2) eingeschweißt sind, wobei die Stirnseite der gaseintrittsseitigen Rohrplatte (2), die Innenwand der Bohrungen (6), die Schweißnaht (7) und der Einlaufbereich (1a) der Wärmetauscherrohre (1) mit einer Schutzschicht (8) beschichtet sind, die aus einer metallischen Haftschicht (9) und einer hochtemperatur- und erosionsbeständigen Keramikschicht (11) besteht, **dadurch gekennzeichnet, dass** zwischen der metallischen Haftschicht (9) und der hochtemperatur- und erosionsbeständigen Keramikschicht (11) eine hochtemperatur- und erosionsbeständige Metallschicht (10) aufgebracht ist.

2. Wärmetauscher nach Anspruch 1, **dadurch gekennzeichnet, dass** die Metallschicht (10) und die Haftschicht (9) jeweils aus einer Nickel-Basislegierung besteht, die mit Aluminium, Cer, Eisen, Molybdän und Silizium legiert ist.

3. Wärmetauscher nach Anspruch 1 oder 2, **dadurch gekennzeichnet, dass** die Keramikschicht (11) aus mit Calcium stabilisiertem Zirkonoxid besteht.

4. Wärmetauscher nach einem der Ansprüche 1 bis 3, **dadurch gekennzeichnet, dass** die Schutzschicht (8) eine Gesamtdicke von 0,5 bis 1,5 mm aufweist.

5. Wärmetauscher nach Anspruch 4, **dadurch gekennzeichnet, dass** die Haftschicht (9) eine Dicke von etwa 0,2 mm, die Metallschicht (10) eine Dicke von etwa 0,4 mm und die Keramikschicht (11) eine Dicke von etwa 0,3 mm aufweist.

## Claims

1. Heat exchanger for cooling a hot gas containing solid material particles, consisting of heat exchange tubes (1), which are flowed through by the gas to be cooled and surrounded by a casing (3) and which are welded at the ends by way of a weld seam (7) in bores (6) of a respective tube plate (2), wherein the end face of the tube plate (2) at the gas inlet side, the inner wall of the bores (6), the weld seam (7) and the inlet region (1a) of the heat exchange tube (1) are coated with a protective coating (8) consisting of a metallic adhesion layer (9) and a high-temperature and erosion-resistant ceramic layer (11), **characterised in that** a high-temperature and erosion-resistant metal layer (10) is applied between the metallic adhesion layer (9) and the high-temperature and erosion-resistant ceramic layer (11).

2. Heat exchanger according to claim 1, **characterised in that** the metal layer (10) and the adhesion layer (9) each consist of an alloy on a nickel basis, which is alloyed with aluminium, cerium, iron, molybdenum and silicon.

3. Heat exchanger according to claim 1 or 2, **characterised in that** the ceramic layer (11) consists of zirconium oxide stabilised with calcium.

4. Heat exchanger according to one of claims 1 to 3, **characterised in that** the protective coating (8) has a total thickness of 0.5 to 1.5 millimetres.

5. Heat exchanger according to claim 4, **characterised in that** the adhesion layer (9) has a thickness of approximately 0.2 millimetres, the metal layer (10) a thickness of approximately 0.4 millimetres and the ceramic layer (11) a thickness of approximately 0.3 millimetres.

## Revendications

1. Échangeur de chaleur destiné à refroidir un gaz chaud contenant des particules solides, constitué de tubes d'échangeur de chaleur (1) qui sont traversés par le gaz à refroidir, entourés d'une enveloppe (3) et soudés aux extrémités par l'intermédiaire d'un cordon de soudure (7) dans des perçages (6) d'une plaque à tubes (2) respective, la face frontale de la plaque à tubes (2) du côté entrée du gaz, la paroi intérieure des perçages (6), le cordon de soudure (7) et la zone d'entrée (1a) des tubes d'échangeur de chaleur (1) étant revêtus d'une couche de protection (8) qui est constituée d'une couche d'adhérence métallique (9) et d'une couche de céramique (11) résistante aux hautes températures et à l'érosion, **caractérisé en ce qu'**une couche métallique (10) résistante aux hautes températures et à l'érosion est appliquée entre la couche d'adhérence métallique (9) et la couche de céramique (11) résistante aux hautes températures et à l'érosion.

2. Échangeur de chaleur selon la revendication 1, **caractérisé en ce que** la couche métallique (10) et la couche d'adhérence (9) sont chacune constituées d'un alliage à base de nickel, allié avec de l'aluminium, du cérium, du fer, du molybdène et du silicium.

3. Échangeur de chaleur selon la revendication 1 ou 2, **caractérisé en ce que** la couche de céramique (11) est constituée d'oxyde de zirconium stabilisé au calcium.

4. Échangeur de chaleur selon l'une des revendications 1 à 3, **caractérisé en ce que** la couche de protection (8) présente une épaisseur totale de 0,5 à 1,5 mm.

5. Échangeur de chaleur selon la revendication 4, **caractérisé en ce que** la couche d'adhérence (9) a une épaisseur d'environ 0,2 mm, la couche métallique (10) une épaisseur d'environ 0,4 mm et la couche de céramique (11) une épaisseur d'environ 0,3 mm.
